# EUROPÄISCHE PATENTANMELDUNG

(11) **EP 0 319 951 A1**
(43) Veröffentlichungstag der Anmeldung: **14.06.1989**
(21) Anmeldenummer: 88120443.2
(22) Anmeldetag: 07.12.1988
(51) Int. Cl.: G03C 1/82

(54) **Antistatische photographische Aufzeichnungsmaterialien**

(30) Priorität: 07.12.1987 DE 3741355
(71) Anmelder: DU PONT DE NEMOURS (DEUTSCHLAND) GMBH, D-61352 Bad Homburg (DE)
(72) Erfinder: Hesse, Konrad, Dr., D-6365 Rosbach 3 (DE); Oezelsel, Mehmet Oezbay, Dr., D-6783 Obernburg (DE)

(57) **Zusammenfassung**

Photographische Aufzeichnungsmaterialien neigen bei Verwendung in mechanischen Transporteinrichtungen aufgrund triboelektrischer Aufladung zu Verblitzungen und Transportstörungen.

Die triboelektrische Aufladung wird gegenüber dem Stand der Technik stark vermindert und die erwähnten Störungen werden vermieden, wenn der Beschichtung des Aufzeichnungsmaterials eine Kombination aus drei oberflächenaktiven Verbindungen zugesetzt wird, die den Gruppen
- fluorhaltige anionische Verbindungen,
- nichtionische Verbindungen mit Oxyalkyleinheiten und
- nichtionische Verbindungen mit Oxyalkyleinheiten und Fluoratomen angehören

Photographische Aufzeichnungsmaterialien, z.B. für die Röntgendiagnostik, die Reprotechnik und die bildmäßige Photographie.

## Beschreibung

Die Erfindung betrifft photographische Aufzeichnungsmaterialien, vorzugsweise mit Silberhalogeniden als lichtempfindlichen Bestandteilen und hydrophilen Kolloiden als Bindemittel, die eine verminderte Neigung zu statischer Aufladung haben.

Photographische Silberhalogenidfilme bestehen im allgemeinen aus einem ein- oder zweiseitig mit einem hydrophilen Kolloid beschichteten elektrisch nichtleitenden Schichtträger. Das lichtempfindliche Silberhalogenid ist dabei in dem hydrophilen Kolloid auf einer oder auf beiden Seiten dispergiert.

Meist sind auf jeweils einer Seite des Trägers mehrere sowohl lichtempfindliche als auch nicht lichtempfindliche Schichten vorhanden, die ein dieser Seite zugeordnetes Schichtsystem bilden. Die elektrische Leitfähigkeit dieser Schichtsysteme ist insbesondere bei niedriger Luftfeuchtigkeit gering. Wenn solche Materialien, wie heute weithin üblich, bei ihrer Verwendung durch mechanische Transportsysteme mit hoher Geschwindigkeit bewegt werden, laden sie sich triboelektrisch auf. Kann die Ladung wegen der geringen Leitfähigkeit nicht schnell genug abfließen, dann wird der Transportvorgang durch elektrostatische Kräfte gestört und unverarbeitetes Material wird durch Entladung in unerwünschter Weise belichtet. Die so entstehenden Aufzeichnungen nennt man Verblitzungen.

Bekannte Maßnahmen gegen diese nachteiligen Eigenschaften sind demgemäß darauf gerichtet, die Leitfähigkeit der Beschichtungen zu erhöhen und ihre Neigung zu triboelektrischer Aufladung zu vermindern. So schlägt beispielsweise die EP 01 70 529-A2 vor, der hydrophilen Kolloidschicht ein oberflächenaktives Polymer, welches Oxyalkyleinheiten als Monomeres enthält, und ein Salz, welches z.B. ein Perfluorocarboxylat oder Perfluorocarboxysulfonat sein kann, zuzusetzen. Dadurch wird der Oberflächenwiderstand der Kolloidschicht deutlich herabgesetzt ohne daß die photographischen Eigenschaften des in der Schicht enthaltenen lichtempfindlichen Silberhalogenids nachteilig verändert werden. Es zeigt sich jedoch, daß photographische Materialien mit solchen Schichten bei der Verarbeitung mit mechanischen Transportsystemen und bei niedriger Luftfeuchtigkeit, wie sie insbesondere in geheizten Räumen während des Winters beobachtet wird, noch immer zu Verblitzungen und durch elektrostatische Anziehung bedingten Transportschwierigkeiten neigen.

In der EP 02 42 853-A2 wird ein photographisches Silberhalogenidmaterial beschrieben, das in der äußersten Schicht auf der die Silberhalogenidemulsion tragenden Seite als antistatische Kombination ein Organopolysiloxan und ein nichtionisches Netzmittel mit einer Polyoxyethyleneinheit, welches mit einer fluorhaltigen Verbindung kombiniert oder durch eine solche ersetzt sein kann, enthält. Durch eine solche Kombination erhält man zwar eine gute Oberflächenleitfähigkeit und einen schnelleren Abbau der durch Reibung erzeugten Ladungen. Die triboelektrische Aufladung wird jedoch durch eine solche Kombination nicht vermieden.

Die Erfindung stellt sich die Aufgabe, ein antistatisches photographisches Material anzugeben, welches von den geschilderten Mängeln frei ist. Dieses Material soll eine im Vergleich zum Stand der Technik sehr geringe Neigung zu triboelektrischer Aufladung besitzen.

Diese Aufgabe wird durch ein Material nach dem Hauptanspruch gelöst. Es wurde nämlich gefunden, daß ein Material, welches in mindestens einem der auf dem Schichtträger aufgetragenen Schichtsysteme mindestens eine Verbindung aus jeder der drei im folgenden bezeichneten Gruppen enthält, so gut wie keine Neigung zu triboelektrischer Aufladung beitzt. Ein solches Material wird auch bei trockenem Klima in mechanischen Transportsystemen einwandfrei transportiert und weist keine Verblitzungen auf.
I. Anionische oberflächenaktive Verbindungen der Formel

   R - X - Y - M (I),

   darin bedeutet

   R : Alkyl, Aryl, Alkylaryl, Alkylen, Alkylenyl, Alkoxy, Alkylamido, Alkylsulfonamido oder Alkylarylamido, wobei Alkyl 1 bis 100 und Aryl 6 bis 10 Kohlenstoffatome und die Wasserstoffatome ganz oder teilweise durch Fluoratome ersetzt sind,
   X : CₙH₂ₙ mit n = 0 ... 7, M : ein Kation.
II. Nichtionische oberflächenaktive Verbindungen der Formel

   R¹ - X - A (II),

   darin bedeutet

   R¹: Alkyl, Alkylen, Aryl, Alkylaryl, Alkylenyl, Alkylamido, Alkylarylamido, Alkylsulfonamido oder Alkoxy, wobei Alkyl 1 bis 100 und Aryl 6 bis 10 Kohlenstoffatome enthalten kann,
   X : das gleiche wie in Formel I und außerdem mit (l + p) = 3 ... 36
   und
   -(CH₂-CH₂-O)ₐ-(C₃H₆-O)_{b}-CₙH₂ₙ-,
   -(O-CH₂-CH₂)ₐ-(O-C₃H₆)_{b}-CₙH₂ₙ-
   oder deren Mischungen, wobei a = 1 ... 50, b = 0 ... 50 und n = 0 ... 5,
   A : -OH oder R³, wobei R³ die unter R¹ angegebene Bedeutung hat,
   T : eine gesättigte oder ungesättigte Kohlenwasserstoffkette mit 1 bis 10 Kohlenwasserstoffatomen.
III. Nichtionische oberflächenaktive Verbindungen einer der folgenden Formeln:

   Rf - B - X - A (III),

   wobei bedeuten

   Rf: C_{z}f_{2z+1} mit z = 3 ... 15,
   Q : H oder CH₃,
   R²: -(CH₂) mit s = 0 ...5 oder -CO-,
   X und A: das gleiche wie in Formel II,
Beispiele für Verbindungen der Gruppe I sind:

I-1 C₈F₁₇-SO₃⁻ (C₂H₅)₄N⁺
I-2 C₈F₁₇-SO₂-NH-CH₂-COO⁻ K⁺
I-3 C₁₃H₂₇-CO-NH-C₂H₄-COO⁻ Na⁺

Beispiele für Verbindungen der Gruppe II sind:

II-1 C₈H₁₇-C₆H₄-(OC₂H₄)₁₀-OH
II-2 C₁₀H₂₁-(OC₂H₄)₉-OH
II-3 C₁₃H₂₇-(OC₂H₄)₇-(OC₃H₆)₃-OH
II-5 C₈H₁₇-CH=CH-C₇H₁₄-CO-NH-(C₂H₄O)₁₅CH₃

Beispiele für Verbindungen der Gruppe III sind:

III-1 C₈F₁₇-(C₂H₄O)₆H
III-2 C₄F₉-SO₂-NCH₃-CO-(CO₂H₄)₂₀-OC₄H₉
III-3 C₈F₁₇-SO₂-NCH₃-CO-(OC₃H₆)₁₄-(OC₂H₄)₁₄-OC₄H₈OH

Die triboelektrische Aufladung von hydrophilen Kolloidschichten, welche die erfindungsgemäße Kombination aus drei oberflächenaktiven Verbindungen enthalten, ist um wenigstens eine Größenordnung geringer als bei Schichten mit drei oberflächenaktiven Verbindungen nach dem Stand der Technik. Dies zeigt, daß sich die antistatischen Wirkungen der erfindungsgemäß kombinierten Verbindungen nicht einfach addieren, sondern daß diese Verbindungen in besonderer, nicht zu erwartender Weise zusammenwirken.

Die erfindungsgemäßen Verbindungen der Gruppen I bis III werden in Mengen von 0,001 bis 10 Prozent, bezogen auf das Trockengewicht des hydrophilen kolloidalen Bindemittels, angewendet.

In den meisten Fällen besteht das Schichtsystem einer Seite des Schichtträgers aus mehreren Teilschichten, welche entweder die lichtempfindliche Silberhalogenidemulsion enthalten oder nicht lichtempfindliche Hilfs- oder Schutzschichten sind. Es ist dann möglich, die Verbindungen nach den Gruppen I bis III auf mehrere Schichten zu verteilen. In einer bevorzugten Ausführung enthält die äußere Schicht Verbindungen aller drei Gruppen.

Viele der unter die Gruppen I bis III fallenden Verbindungen unterstützen auch den Beschichtungsvorgang. Es ist daher möglich, bei geeigneter Auswahl und Verteilung der Verbindungen auf sonstige übliche Beschichtungshilfsmittel, wie z.B. Netz- oder Lösungsmittel, zu verzichten. Andererseits können selbstverständlich solche Beschichtungshilfsmittel neben den erfindungsgemäßen Verbindungen in den Beschichtungslösungen enthalten sein.

Die Verbindungen der Gruppen I bis III können jeder der einer Seite des Schichtträgers zugeordneten Beschichtungslösungen zugesetzt werden. Sie können vor der Zugabe gemischt oder auch einzeln getrennt voneinander zugesetzt werden.

Als Bindemittel für die hydrophile Kolloidschicht können alle hydrophilen Kolloide verwendet werden, die dem Fachmann für den Einsatz in photographischen Materialien bekannt sind, z.B. Gelatine, natürlich vorkommende Proteine, Proteinderivate, Zellulosederivate, Gelatinederivate, z.B. acylierte Gelatine, Polysaccharide, wie Dextran oder Gummi arabicum, synthetische Polymere wie z.B. Polyvinylalkohol, Polyacrylamid, Copolymere mit Acrylsäure und Polyvinylpyrrolidon. Diese Bindemittel können durch Zusatz von Härtungsmitteln vorübergehend oder dauerhaft vernetzt sein.

Die erfindungsgemäßen photographischen Materialien, welche die Verbindungen nach den Gruppen I bis III enthalten, zeigen nach Kontakt mit den üblichen in mechanischen Transportsystemen für Filme vorhandenen Werkstoffen so gut wie keine triboelektrische Aufladung. Die weiteren photographischen und anwendungstechnischen Eigenschaften der Materialien, wie z.B. Empfindlichkeit, Schleier, Gradation, Entwicklungsgeschwindigkeit und Lagerungsbeständigkeit werden durch die erfindungsgemäße Verwendung der Verbindungen der Gruppen I bis III nicht nachteilig beeinflußt.

Die Erfindung läßt sich bei photographischen Materialien aller Art anwenden. Insbesondere kann sie vorteilhaft bei Filmen für die medizinische Diagnostik mit Röntgenstrahlen, bei Filmen für die Reproduktionstechnik und bei Filmen für die bildmäßige Photographie und Kinematographie benutzt werden.
Darüber hinaus kann sie auch auf nicht lichtempfindliche flächige Produkte mit Beschichtung aus hydrophilen Kolloiden, beispielsweise Zeichenfilme, Anwendung finden.

Zur weiteren Erläuterung der Erfindung sollen die folgenden Ausführungsbeispiele dienen (Konzentrationen in Gewichtsprozent):

### Beispiel 1

Durch Auftragen je einer Silberhalogenid-Gelatine-Emulsionsschicht und einer Gelatine-Schutzschicht auf beide Seiten eines 178 µm starken und beidseitig mit Haftschichten versehenen Polyethylenterephthalat-Schichtträgers wurde ein medizinischer Röntgenfilm für die Verwendung mit Verstärkungsfolien hergestellt.
Auf jeder Seite des Schichtträgers wurden in der Emulsionsschicht 4,9 g/m² Silberbromoiodid mit 2 Mol-% Iodid und 2,7 g/m² alkalisch aufgeschlossene Gelatine und in der Schutzschicht 1 g/m² der gleichen Gelatine aufgetragen.
Darüber hinaus enthielten die Lösungen übliche Zusätze zur Sensibilisierung und Stabilisierung, zur Härtung und zur pH-Steuerung. Es wurden vier Proben A, B, C und D hergestellt, die sich nur bezüglich des Gehalts an Verbindungen der Gruppen I bis III unterschieden (siehe Tabelle 1).
Nach 1 Woche Lagerung bei Raumtemperatur wurde die triboelektrische Aufladung der Proben wie folgt gemessen:

Ein 15 x 20 cm² großes Filmblatt wird mit einer Geschwindigkeit von 0,4 m/s nacheinander durch 5 Walzenpaare aus je einer Hartgummi- und einer eloxierten Aluminiumwalze transportiert und danach sofort in einen Meßkäfig befördert. Man mißt die Spannung, die der Meßkäfig gegen Erde annimmt und schließt aus der Kapazität der Meßanordnung auf die vom Film aufgenommene Ladungsmenge.
Die Messungen wurden bei 27° C und 37% relativer Luftfeuchtigkeit durchgeführt.

Die Ergebnisse dieser Messungen sind in Tabelle 1 enthalten. Sie zeigen, daß die erfinderische Kombination aus drei oberflächenaktiven Substanzen im Vergleich zu den dem Stand der Technik entsprechenden Zweierkombinationen der gleichen Substanzen die triboelektrische Aufladung auf etwa ein Zehntel vermindert.

### Beispiel 2 (Vergleichsbeispiel)

Vier Proben E, F, G und H eines medizinischen Röntgenfolienfilms wurden in gleicher Weise wie in Beispiel 1 hergestellt. Nach 1 Woche Lagerung bei Raumtemperatur wurde die triboelektrische Aufladung der Proben wie in Beispiel 1 bestimmt:

Die Zusammensetzung der Proben und die Ergebnisse der Messung sind in Tabelle 2 zusammengestellt. Die Kombination aus drei oberflächenaktiven Substanzen nach dem Stand der Technik zeigt gegenüber den entsprechenden Zweierkombinationen keine verminderte triboelektrische Aufladung.

**Tabelle 1**

| Probe | A | B | C | D |
|---|---|---|---|---|
| Verbindung der Gruppe I | - | I-1 | I-1 | I-1 |
| Menge | - | 0,03 | 0,03 | 0,03 |
| Schicht | - | Emulsion | Emulsion | Emulsion |

| Verbindung der Gruppe II | II-2 | - | II-2 | II-2 |
|---|---|---|---|---|
| Menge | 0,18 | - | 0,18 | 0,18 |
| Schicht | Emulsion | - | Emulsion | Emulsion |

| Verbindung der Gruppe III | III-1 | III-1 | - | III-1 |
|---|---|---|---|---|
| Menge | 0,8 | 0,8 | - | 0,8 |
| Schicht | Schutz- | Schutz- | - | Schutz- |
| Triboelektrische Aufladung (10⁻⁷c) | 0,62 | -0,31 | -1,5 | -0,03 |
| Anmerkung | Vergleich | Vergleich | Vergleich | Erfindung |
| Mengen in Gewichtsprozent, bezogen auf das hydrophile Kolloid. | | | | |

**Tabelle 2**

| Probe | E | F | G | H |
|---|---|---|---|---|
| Organopolysiloxan | A | A | - | A |
| Menge | 1,0 | 1,0 | - | 0,5 |
| Schicht | Schutz- | Schutz- | - | Schutz- |

| Nichtionisches Polyoxyethylennetzmittel | - | II-1 | II-1 | II-1 |
|---|---|---|---|---|
| Menge | - | 0,3 | 0,3 | 0,3 |
| Schicht | - | Emulsion | Emulsion | Emulsion |

| Flourhaltige Verbindung | III-3 | - | III-3 | III-3 |
|---|---|---|---|---|
| Menge | 0,3 | - | 1,5 | 1,5 |
| Schicht | Schutz- | - | Schutz- | Schutz- |
| Triboelektrische Aufladung | 2,72 | 3,05 | 1,16 | 1,65 |
| Verbindung A: | ((CH₃)₃SiO-)₂-Si(CH₃)-(CH₂)₃-0-SO₃⁻ C₂H₅NH₃⁺ | | | |
| Mengen in Gewichtsprozent, bezogen auf das hydrophile Kolloid. | | | | |

## Patentansprüche

1. Photographische Aufzeichnungsmaterialien mit Schichtsystemen aus hydrophilen Kolloiden auf einer oder auf beiden Seiten eines Schichtträgers, dadurch gekennzeichnet, daß
mindestens eines der Schichtsysteme mindestens je eine Verbindung aus jeder der drei nachfolgend bezeichneten Gruppen enthält:
I. Anionische oberflächenaktive Verbindungen der Formel
R - X - Y - M (I),
darin bedeutet
R : Alkyl, Aryl, Alkylaryl, Alkylen, Alkylenyl, Alkoxy, Alkylamido, Alkylsulfonamido oder Alkylarylamido, wobei Alkyl 1 bis 100 und Aryl 6 bis 10 Kohlenstoffatome und die Wasserstoffatome ganz oder teilweise durch Fluoratome ersetzt sind,
X : CₙH₂ₙ mit n = 0 ... 7, M : ein Kation.
II. Nichtionische oberflächenaktive Verbindungen der Formel
R¹ - X - A (II),
darin bedeutet
R¹: Alkyl, Alkylen, Aryl, Alkylaryl, Alkylenyl, Alkylamido, Alkylarylamido, Alkylsulfonamido oder Alkoxy, wobei Alkyl 1 bis 100 und Aryl 6 bis 10 Kohlenstoffatome enthalten kann,
X : das gleiche wie in Formel I und außerdem mit (l + p) = 3 ... 36
und
-(CH₂-CH₂-O)ₐ-(C₃H₆-O)_{b}-CₙH₂ₙ-,
-(O-CH₂-CH₂)ₐ-(O-C₃H₆)_{b}-CₙH₂ₙ-
oder deren Mischungen, wobei a = 1 ... 50, b = 0 ... 50 und n = 0 ... 5,
A : -OH oder R³, wobei R³ die unter R¹ angegebene Bedeutung hat,
T : eine gesättigte oder ungesättigte Kohlenwasserstoffkette mit 1 bis 10 Kohlenwasserstoffatomen.
III. Nichtionische oberflächenaktive Verbindungen einer der folgenden Formeln:
Rf - B - X - A (III),
wobei bedeuten
Rf: C_{z}F_{2z+1} mit z = 3 ... 15, Q : H oder CH₃,
R²: -(CH₂) mit s = 0 ... 5 oder -CO-,
X und A: das gleiche wie in Formel II,

2. Photographische Aufzeichnungsmaterialien nach Anspruch 1, dadurch gekennzeichnet, daß
mindestens je eine Verbindung aus jeder der Gruppen I bis III in der oberflächennächsten Schicht des Schichtsystems vorhanden ist.

3. Photographische Aufzeichnungsmaterialien nach Anspruch 1 oder 2 dadurch gekennzeichnet, daß
die Menge jeder der im Schichtsystem vorhandenen Verbindungen der Gruppen I bis III 0,001 bis 10 Gewichtsprozent, bezogen auf das Gewicht des hydrophilen Kolloids beträgt.

4. Photographische Aufzeichnungsmaterialien nach Anspruch 1 bis 3 dadurch gekennzeichnet, daß
das hydrophile Kolloid als Hauptbestandteil Gelatine oder ein Gelatinederivat enthält.
